# EUROPÄISCHE PATENTSCHRIFT

(11) **EP 3 499 173 B1**
(45) Veröffentlichungstag und Bekanntmachung des Hinweises auf die Patenterteilung: **28.04.2021**
(21) Anmeldenummer: 18207464.1
(22) Anmeldetag: 21.11.2018
(51) Int. Cl.: F41H 5/02

(54) **PANZERPLATTE UND VERFAHREN ZUR HERSTELLUNG**
ARMOUR PLATE AND METHOD FOR MANUFACTURING THE SAME
PLAQUE DE BLINDAGE ET SON PROCÉDÉ DE FABRICATION

(30) Priorität: 13.12.2017 DE 102017129818
(43) Veröffentlichungstag der Anmeldung: 19.06.2019
(73) Patentinhaber: Craco GmbH, 57629 Atzelgift (DE)
(72) Erfinder: SCHÖNENBERG, Erich, 57629 Limbach (DE)
(74) Vertreter: advotec.

(56) Entgegenhaltungen:
- DE-A1- 2 818 733
- DE-A1- 10 220 476
- DE-A1-102012 109 692
- DE-A1-102016 117 071

## Beschreibung

Die Erfindung betrifft eine Panzerplatte zum Schutz gegen Geschosse sowie ein Verfahren zur Herstellung einer Panzerplatte, wobei die Panzerplatte aus wenigstens einer Metallschicht ausgebildet ist, wobei die Metallschicht aus Stahlguss ausgebildet ist, wobei der Stahlguss als ein Legierungsbestandteil 8 bis 25, vorzugsweise 10 bis 20 Masseprozent Mangan (Mn) enthält.

Platten zum Schutz gegen Geschosse können als eine Verbundpanzerung oder eine Panzerplatte ausgebildet sein, die ausschließlich aus einer Metallschicht ausgebildet ist. Eine Verbundpanzerung ist aus verschiedenen Schichten von Materialien ausgebildet, beispielsweise Schichten aus keramischem Material in Kombination mit Schichten aus Stahl, wobei das keramische Material bei einem Auftreffen eines Geschosses mit einer Rissbildung reagiert, wodurch ein erheblicher Teil einer Aufprallenergie absorbiert oder verbraucht wird. Beispielsweise ist es auch bekannt auf eine gehärtete Panzerplatte Keramikkacheln aufzukleben. Weiter ist es bekannt, in einer Stahlplatte Sacklöcher auszubilden und in diese Keramikelemente einzusetzen und gegebenenfalls die Sacklöcher zu verschweißen. Auch kann ein Faserverbundwerkstoff auf eine Stahlplatte zur Stützung einer daraus ausgebildeten Verbundschicht aufgelegt sein. Die Stahlplatte kann dann die Verbundschicht bei einem Einschlag eines Geschosses stützen, so dass die Verbundschicht nicht durch hohe Biegemomente belastet wird. Derartige Verbundpanzerungen sind nur vergleichsweise kostenaufwendig herzustellen.

Ausschließlich aus Stahl ausgebildete Panzerplatten können hingegen einfacher hergestellt werden und sollen wie eine Verbundpanzerung einen Schutz gegen Angriffe mit panzerbrechender Munition bieten. Panzerplatten werden nicht nur bei militärischen Fahrzeugen, wie Panzer, zum Schutz gegen Geschosse eingesetzt, sondern auch bei zivilen Fahrzeugen, wie beispielsweise PKW, die einem bestimmten Schutz bedürfen. Panzerplatten können prinzipiell auch für Personenschutzwesten oder den Objektschutz im allgemeinen eingesetzt werden. Bei einem Beschuss der Panzerplatte soll diese in jedem Fall immer einen Durchschuss verhindern, wobei als ein Durchschuss bereits eine Öffnung in einer einer Beschussrichtung abgewandten Rückseite der Panzerplatte angesehen wird. Eine Panzerplatte kann prinzipiell auch ein Bestandteil einer Verbundpanzerung sein, wenn die Panzerplatte nach ihrer Herstellung mit einem Verbundmaterial zu der Verbundpanzerung zusammengesetzt wird. Panzerplatten sollen eine große Härte aufweisen, was durch einen hohen Anteil an Mangan als Legierungsbestandteil ermöglicht werden kann. Eine große Härte kann jedoch auch zu einem schnelleren Bruch der Panzerplatte bei dem Auftreffen eines Geschosses führen, weshalb es auch vorteilhaft ist, wenn eine Panzerplatte eine hohe Zähigkeit aufweist, was im Widerspruch zu einer hohen Härte steht. Zur Erzielung einer möglichst günstigen Materialeigenschaft einer Panzerplatte ist es bekannt diese mehrstufig wärmezubehandeln.

Die DE 102 20 476 A1 offenbart eine Panzerplatte zum Schutz gegen Geschosse, wobei die Panzerplatte aus einem Stahl, welcher 0,8 bis 2,5 Masseprozent Mangan enthält, ausgebildet ist. Ein Gefüge des Stahls besteht zu mehr als 95 % aus Martensit, zudem kann der Stahl einer Kaltumformung unterzogen werden.
Die DE 10 2016 117 071 A1 betrifft eine Verbundpanzerung, insbesondere eine Panzerplatte zum Schutz gegen Geschosse. Aus dem Dokument ist eine
Ausführungsform der Panzerplatte ersichtlich, welche eine Metallschicht und eine Verbundschicht umfasst. Die Metallschicht kann dabei aus einem Stahlguss ausgebildet sein, wobei der Stahlguss als ein Legierungsbestandteil 4 bis 30 Masseprozent Mangan enthalten kann. Weiter kann vorgesehen sein, den Stahlguss der Metallschicht einer Kaltverformung zu unterziehen, wodurch eine Kaltverfestigung sowie eine teilweise Umwandlung eines Gefüges des Stahlgusses in martensitisches Gefüge erfolgen können.
Die DE 28 18 733 A1 zeigt einen beschussbeständigen Körper, welcher aus einem Hartgussmaterial, welches einen Mangananteil von 0 bis 20 Masseprozent enthalten kann, ausgebildet ist.
Eine weitere Panzerplatte zum Schutz gegen Geschosse ist aus der DE 10 2012 109 692 A1 bekannt, wobei hier aus einer Stahllegierung, welche bis zu 2,5 Masseprozent Mangan enthalten kann, die Panzerplatte ausgebildet wird. Außerdem kann vorgesehen sein, dass die Panzerplatte gehärtet und nach dem Härten einem Kaltumformschritt unterzogen wird. Der vorliegenden Erfindung liegt die Aufgabe zugrunde, eine Panzerplatte und ein Verfahren zu deren Herstellung vorzuschlagen, die bzw. das eine verbesserte Schutzwirkung ermöglicht.
Diese Aufgabe wird durch eine Panzerplatte mit den Merkmalen des Anspruchs 1 und ein Verfahren mit den Merkmalen des Anspruchs 9 gelöst. Die erfindungsgemäße Panzerplatte zum Schutz gegen Geschosse ist aus wenigstens einer Metallschicht ausgebildet, wobei die Metallschicht aus Stahlguss ausgebildet ist, wobei der Stahlguss als ein Legierungsbestandteil 8 bis 25, vorzugsweise 10 bis 20 Masseprozent Mangan enthält, wobei die Panzerplatte mit einer Tragschicht und einer Deckschicht ausgebildet ist, wobei die Deckschicht mittels Kaltumformung des Stahlgusses ausgebildet und kaltverfestigt ist, wobei die Deckschicht ein überwiegend martensitisches Gefüge aufweist, wobei vor der Kaltumformung mittels Bearbeitung der Platte mit einem Scheibenfräser parallel und äquidistant verlaufende Nuten ausgebildet sind.

Das Material der Metallschicht ist folglich Stahlguss bzw. Gussstahl und die Panzerplatte wird bereits durch eine Metallschicht ausgebildet, die ihrerseits die Tragschicht und die Deckschicht umfasst. Die Panzerplatte kann prinzipiell jede beliebige geometrische Form aufweisen, die durch Gießen hergestellt werden kann. Dabei wird eine Gussform mit flüssigem Stahl ausgegossen, so dass sich eine räumliche Struktur der Panzerplatte ergibt, so dass die Panzerplatte vollständig aus Stahlguss besteht und durch das Gießen einstückig ausgebildet ist. Durch den hohen Anteil an Mangan als ein Legierungsbestandteil ist es möglich, die Platte mit großer Härte auszubilden. Je nach Behandlung der gegossenen Panzerplatte kann dann ein überwiegend bainitisches, austenitisches und/oder martensitisches Gefüge der Panzerplatte ausgebildet werden. Insbesondere ist die Deckschicht mittels der teilweisen Kaltumformung des Stahlgusses der Panzerplatte, bezogen auf eine Gesamtdicke der Panzerplatte, kaltverfestigt ausgebildet. Das heißt, dass die Deckschicht erst durch die teilweise Kaltumformung des Stahlgusses der Panzerplatte ausgebildet wird. Die nicht der Kaltumformung ausgesetzten Bereiche der Panzerplatte bilden dann die Tragschicht, die unmittelbar an die Deckschicht angrenzt. Die Deckschicht kann dabei in die Tragschicht, beispielsweise unter Ausbildung eines Gradienten eines Gefüges, übergehen. Durch die Kaltumformung, beispielsweise durch Aufbringen von Druck auf die Panzerplatte, mittels Stempel, Walzen, Hämmern oder dergleichen, werden Versetzungen und Eigenspannungen im Stahlguss der Panzerplatte hervorgerufen, die zu einer Erhöhung der Härte und der Streckgrenze führen, was eine Festigkeit der Deckschicht der Panzerplatte wesentlich erhöht. Druck- oder Zugspannungen, die durch einen Aufprall von Geschossen auf die Deckschicht erzeugt werden können, werden in die Tragschicht verlagert, wodurch ein Bruch der Panzerplatte wirkungsvoll verhindert werden kann. Unter Kaltumformung wird hier ein plastisches Umformen des Stahlgusses unterhalb seiner Rekristallationstemperatur verstanden.

Die Tragschicht kann ein überwiegend bainitisches und/oder austenitisches Gefüge aufweisen. Dies kann sich dadurch ergeben, dass der Stahlguss dieses Gefüge aufweist und die Tragschicht nicht der Kaltumformung unterzogen wird. Weiter kann auch dadurch, dass der Stahlguss einen Mangangehalt von 8 bis 25, vorzugsweise 10 bis 20 Masseprozent aufweist, leichter ein bainitisches oder austenitisches Gefüge des Stahlgusses erhalten werden. Das jeweilige Gefüge liegt in einem abgekühlten bzw. gebrauchsfertigen Zustand der Panzerplatte vor. Dabei überwiegt das martensitische Gefüge in der Deckschicht mögliche andere Gefüge des Stahlgusses mit einem Anteil von > 50 Masseprozent. Insbesondere austenitischer bzw. bainitischer Stahlguss verfestigt bei Kaltverformung stark, so dass der Stahlguss schwer zu verarbeiten ist, jedoch gleichzeitig eindringenden Geschossen einen großen Widerstand entgegensetzt. Durch das Herstellen der räumlichen Struktur der Panzerplatte durch Vergießen ist jedoch eine besondere Bearbeitung der Panzerplatte nach der Kaltverfestigung nicht mehr erforderlich.

Auch bei einem Auftreffen eines Geschosses auf die Metallschicht wird der Stahlguss plastisch verformt und zumindest teilweise kaltverfestigt, wobei eine Festigkeit bzw. Zugfestigkeit und Härte des Stahlgusses in unterschiedlichem Maße zunimmt. Im Gegensatz dazu nimmt eine Dehnung und Kerbschlagzähigkeit ab. Es hat sich gezeigt, dass eine Zunahme an Festigkeit abhängig ist von der aufgebrachten kinetischen Energie, mit der sich die Verformung vollzieht sowie von der Veranlagung des Stahlgusses zum Kaltverfestigen. Eine hohe Kaltverfestigungsgeschwindigkeit bedeutet eine schnelle Erhöhung der Festigkeit im Verhältnis zur abnehmenden Verformungsgeschwindigkeit. Diese Verfestigung im Oberflächenbereich der Panzerplatte oder auch innerhalb der Panzerplatte im Bereich der Tragschicht erfolgt durch eine Umwandlung des austenitischen Gefüges oder einer mechanisch instabilen Austenit-Phase des bainitischen Gefüges in martensitisches Gefüge. Insgesamt kommt es so zu einer Härtesteigerung des Stahlgusses, was seine Durchschlagfestigkeit wesentlich verbessert.

Der Stahlguss kann weiter als ein Legierungsbestandteil 0,01 bis 2, vorzugsweise 0,3 bis 1,5 Masseprozent Kohlenstoff enthalten. Insbesondere ein höherer Kohlenstoffgehalt begünstigt bei einem Mangangehalt von über 4 % die Ausbildung eines austenitischen Gefüges. Mit einem niedrigen Kohlenstoffgehalt wird es möglich, eher ein bainitisches Gefüge zu erhalten. Gleichzeitig bildet Kohlenstoff eine wichtige Rolle bei der Umwandlung des austenitischen Gefüges in martensitisches Gefüge, weshalb der Stahlguss vorteilhaft zumindest 0,2 % Kohlenstoff enthalten kann. So kann dann auch mittels der Kaltumformung eine Kaltverfestigung der Deckschicht einfach erfolgen. Die Panzerplatte kann dann bei einer großen Härte noch eine vergleichsweise hohe Zähigkeit aufweisen. Insbesondere bei dem bainitischen Gefüge wird eine Umwandlung von Restaustenit im Martensit bei einer Verformung durch eine hohe Kohlenstoffkonzentration begünstigt. Beispielsweise kann auch eine besonders hohe Bruchdehnung bei einer Menge von Restaustenit von 33 bis 57 Volumenprozent erzielt werden.

Der Stahlguss kann als ein Legierungsbestandteil 0,4 bis 3,5, vorzugsweise 1 bis 2,5 Masseprozent Chrom enthalten. Zunächst wird es dadurch möglich, eine höhere Härte und Korrosionsbeständigkeit des Stahlgusses zu erzielen. Neben einer Steigerung der Zugfestigkeit kann mittels des Chroms das austenitische Gefüge auch bei vergleichsweise niedrigen Temperaturen durch die Kaltumformung ausgebildet werden.

Der Stahlguss kann vergütet sein, vorzugsweise durch Abschrecken in einem Salzbad und/oder durch Temperierung in einem Ofen in einer Luftatmosphäre. Wesentlich dabei ist, dass die Vergütung des Stahlgusses stets vor der Kaltumformung erfolgt, da sonst die Kaltverfestigung der Deckschicht zumindest teilweise oder vollständig aufgehoben werden kann. Durch die Vergütung kann beispielsweise ein bainitisches oder martensitisches Gefüge ausgebildet werden. Weiter kann vorgesehen sein, dass diese Gefüge lediglich in einer Randzone der Panzerplatte ausgebildet sind. Durch die Temperierung in dem Ofen kann auch ein bainitisches oder austenitisches Gefüge erhalten werden, welches eine mechanisch instabile Austenit-Phase aufweist, die bei dem Kaltumformen oder einem Eindringen eines Geschosses vergleichsweise schnell zu einem martensitischen Gefüge umwandelbar ist.

Die Deckschicht kann in Richtung einer Beschussrichtung angeordnet sein. Die Tragschicht kann dann eine von der Beschussrichtung abgewandte Rückseite der Panzerplatte ausbilden. Optional ist es auch möglich, die Tragschicht in Richtung einer Beschussrichtung anzuordnen, wenn dies zum Schutz gegen bestimmte Geschosse sinnvoll ist.

Besonders vorteilhaft ist es, wenn die Tragschicht zwei Drittel und die Deckschicht ein Drittel einer Dicke der Panzerplatte ausbilden. Weiter ist es auch möglich, dass die Panzerplatte Variationen von Dicken der jeweiligen Schichten aufweist. Die jeweiligen Schichten können dann gleich dick oder auch unterschiedlich dick ausgebildet sein, wobei die in einer Beschussrichtung angeordnete Deckschicht vor einem Eindringen in die Tragschicht eine genetische Energie eines Geschosses absenken kann. Die eine Rückseite ausbildende Tragschicht kann dann eine stützende Rückenplatte für die Deckschicht ausbilden.

Die erfindungsgemäße Verbundpanzerung ist mit zumindest zwei erfindungsgemäßen Panzerplatten ausgebildet, die durch eine Verbundschicht voneinander getrennt sind. Prinzipiell können auch mehr als zwei Panzerplatten oder eine Verbundschicht vorhanden sein. Die Verbundschicht ist dann zwischen den Panzerplatten angeordnet und kann aus einem Material ausgebildet sein, welches eine vergleichsweise größere Härte und eine höhere Dichte als die Panzerplatten aufweist. Die Verbundschicht kann beispielsweise aus Uran oder Wolfram bestehen bzw. diese Stoffe enthalten. Optional ist es auch möglich, die Verbundschicht aus Keramik oder Gummi auszubilden, wobei dann eine Härte und/oder Dichte der Verbundschicht vergleichsweise gering ist. Mit einer Verbundschicht kann ein Schutz gegen Wuchtgeschosse weiter verbessert werden. Wenn die Verbundschicht aus einem keramischen Material ausgebildet ist, kann dieses durch Sintern ausgebildet sein. Das keramische Material kann dann aus Aluminiumoxid, Siliziumkarbid oder Borkarbid ausgebildet sein.

Bei dem erfindungsgemäßen Verfahren zur Herstellung einer Panzerplatte, insbesondere Panzerplatte zum Schutz gegen Geschosse, wird die Panzerplatte aus wenigstens einer Metallschicht ausgebildet, wobei die Metallschicht aus Stahlguss ausgebildet wird, wobei der Stahlguss als ein Legierungsbestandteil 8 bis 25, vorzugsweise 10 bis 20 Masseprozent Mangan enthält, wobei die Panzerplatte mit einer Tragschicht und einer Deckschicht ausgebildet wird, wobei die Deckschicht mittels Kaltumformung des Stahlgusses der Panzerplatte ausgebildet und kaltverfestigt wird, wobei die Deckschicht mittels der Kaltumformung mit einem überwiegend martensitischen Gefüge ausgebildet wird, wobei vor der Kaltumformung mittels Bearbeitung der Platte mit einem Scheibenfräser parallel und äquidistant verlaufende Nuten ausgebildet werden.

Erfindungsgemäß werden vor der Kaltumformung mittels Bearbeitung der Panzerplatte mit einem Scheibenfräser parallele und äquidistant verlaufende Nuten ausgebildet. Diese spanende Bearbeitung der Panzerplatte wird vor der Kaltumformung durchgeführt, da eine spanende Bearbeitung der kaltverfestigten Deckschicht kaum möglich ist.

Zu den Vorteilen des erfindungsgemäßen Verfahrens wird auf die Vorteilsbeschreibung der erfindungsgemäßen Panzerplatte verwiesen.

Durch die Kaltverformung des Stahlgusses der Panzerplatte kann im Bereich der Deckschicht ein bainitisches oder austenitisches Gefüge in vorteilhafter Weise ausgebildet und gegebenenfalls in ein martensitisches Gefüge umgewandelt werden. Dabei erfolgt die Kaltverformung so, dass die Metallschicht, bezogen auf eine Schichtdicke der Metallschicht, zumindest teilweise im Bereich der Deckschicht kaltverfestigt wird. Die Deckschicht der Metallschicht kann dann vergleichsweise hart, und die Tragschicht der Metallschicht vergleichsweise zäh ausgebildet werden. Durch die Verwendung von Mangan als ein Legierungsbestandteil in den angegebenen Anteilen ergibt sich eine vollkommen neue Verwendungsmöglichkeit des betreffenden Stahlgusses, insbesondere für Panzerplatten zum Schutz gegen Geschosse.

Beim Gießen des Stahlgusses kann eine Temperatur des Stahlgusses in einem Bereich von ± 1 bis 5°C konstant sein. Um das betreffende Gefüge zu erhalten, ist die Einhaltung dieses Temperaturbereiches besonders vorteilhaft.

Die Deckschicht kann mittels von mit einem Stempel, Walzen oder Hämmern auf die Platte ausgeübten Drucks kaltverfestigt werden. Eine abschließende Wärmebehandlung der Panzerplatte nach der Kaltumformung ist ausgeschlossen bzw. nicht vorgesehen, da dann die Kaltverfestigung wieder abgebaut werden kann. Weiter kann durch die Kaltumformung auch eine Duktilität der Deckschicht verringert werden, wodurch die Deckschicht vergleichsweise spröde gegenüber der Tragschicht ausgebildet werden kann.

Weitere vorteilhafte Ausführungsformen des Verfahrens ergeben sich aus den Merkmalsbeschreibungen der auf den Erzeugnisanspruch 1 rückbezogenen Unteransprüche.

## Patentansprüche

1. Panzerplatte zum Schutz gegen Geschosse, wobei die Panzerplatte aus wenigstens einer Metallschicht ausgebildet ist, wobei die Metallschicht aus Stahlguss ausgebildet ist, wobei der Stahlguss als ein Legierungsbestandteil 8 bis 25, vorzugsweise 10 bis 20 Masseprozent Mangan (Mn) enthält,
**dadurch gekennzeichnet,**
**dass** die Panzerplatte mit einer Tragschicht und einer Deckschicht ausgebildet ist, wobei die Deckschicht mittels Kaltumformung des Stahlgusses ausgebildet und kaltverfestigt ist, wobei die Deckschicht ein überwiegend martensitisches Gefüge aufweist, wobei vor der Kaltumformung mittels Bearbeitung der Platte mit einem Scheibenfräser parallel und äquidistant verlaufende Nuten ausgebildet sind.

2. Panzerplatte nach Anspruch 1,
**dadurch gekennzeichnet,**
**dass** die Tragschicht ein überwiegend bainitisches und/oder austenitisches Gefüge aufweist.

3. Panzerplatte nach Anspruch 1 oder 2,
**dadurch gekennzeichnet,**
**dass** der Stahlguss als ein Legierungsbestandteil 0,01 bis 2, vorzugsweise 0,3 bis 1,5 Masseprozent Kohlenstoff (C) enthält.

4. Panzerplatte nach einem der vorangehenden Ansprüche,
**dadurch gekennzeichnet,**
**dass** der Stahlguss als ein Legierungsbestandteil 0,4 bis 3,5, vorzugsweise 1 bis 2,5 Masseprozent Chrom (Cr) enthält.

5. Panzerplatte nach einem der vorangehenden Ansprüche,
**dadurch gekennzeichnet,**
**dass** der der Stahlguss vergütet ist, vorzugsweise durch Abschrecken in einem Salzbad und/oder durch Temperierung in einem Ofen in einer Luftatmosphäre.

6. Panzerplatte nach einem der vorangehenden Ansprüche,
**dadurch gekennzeichnet,**
**dass** die Deckschicht in Richtung einer Beschussrichtung angeordnet ist.

7. Panzerplatte nach einem der vorangehenden Ansprüche,
**dadurch gekennzeichnet,**
**dass** die Tragschicht zwei Drittel und die Deckschicht ein Drittel einer Dicke der Panzerplatte ausbilden.

8. Verbundpanzerung mit zwei Panzerplatten nach einem der vorangehenden Ansprüche,
**dadurch gekennzeichnet,**
**dass** die Verbundpanzerung zwei Panzerplatten aufweist, die durch eine Verbundschicht voneinander getrennt sind.

9. Verfahren zur Herstellung einer Panzerplatte, insbesondere Panzerplatte zum Schutz gegen Geschosse, wobei die Panzerplatte aus wenigstens einer Metallschicht ausgebildet wird, wobei die Metallschicht aus Stahlguss ausgebildet wird, wobei der Stahlguss als ein Legierungsbestandteil 8 bis 25, vorzugsweise 10 bis 20 Masseprozent Mangan (Mn) enthält,
**dadurch gekennzeichnet,**
**dass** die Panzerplatte mit einer Tragschicht und einer Deckschicht ausgebildet wird, wobei die Deckschicht mittels Kaltumformung des Stahlgusses ausgebildet und kaltverfestigt wird, wobei die Deckschicht mittels der Kaltumformung mit einem überwiegend martensitischen Gefüge ausgebildet wird, wobei vor der Kaltumformung mittels Bearbeitung der Platte mit einem Scheibenfräser parallel und äquidistant verlaufende Nuten ausgebildet werden.

10. Verfahren nach Anspruch 9,
**dadurch gekennzeichnet,**
**dass** beim Gießen eine Temperatur des Stahlgusses in einem Bereich von +/- 1 bis 5 Grad Celsius konstant ist.

11. Verfahren nach Anspruch 9 oder 10,
**dadurch gekennzeichnet,**
**dass** die Deckschicht mittels von mit einem Stempel, Walzen oder Hämmern auf die Platte ausgeübten Drucks kaltverfestigt wird.

## Claims

1. An armor plate for protection against projectiles, the armor plate being made of at least one metal layer, the metal layer being made of cast steel, the cast steel containing (8 to 25) % by mass, preferably (10 to 20) % by mass, manganese (Mn) as an alloy component,
**characterized in that**
the armor plate has a support layer and a cover layer, the cover layer being realized by means of cold forming the cast steel and being cold-hardened, the cover layer having a mostly martensitic structure, the plate being treated using a side milling cutter to form grooves, which extend parallel and equidistantly, before cold forming.

2. The armor plate according to claim 1,
**characterized in that**
the support layer has a mostly bainitic and/or austenitic structure.

3. The armor plate according to claim 1 or 2,
**characterized in that**
the cast steel contains (0.01 to 2) % by mass, preferably (0.3 to 1.5) % by mass, carbon (C) as an alloy component.

4. The armor plate according to any one of the preceding claims,
**characterized in that**
the cast steel contains (0.4 to 3.5) % by mass, preferably (1 to 2.5) % by mass, chrome (Cr) as an alloy component.

5. The armor plate according to any one of the preceding claims,
**characterized in that**
the cast steel is hardened and tempered, preferably by being quenched in a salt bath and/or by being tempered in a furnace in an air atmosphere.

6. The armor plate according to any one of the preceding claims,
**characterized in that**
the cover layer is disposed in the direction of fire.

7. The armor plate according to any one of the preceding claims,
**characterized in that**
the support layer makes up two thirds and the cover layer makes up one third of the thickness of the armor plate.

8. A composite armor having two armor plates according to any of the preceding claims,
**characterized in that**
the composite armor has two armor plates which are divided by a composite layer.

9. A method for producing an armor plate, in particular an armor plate for protection against projectiles, the armor plate being made of at least one metal layer, the metal layer being made of cast steel, the cast steel containing (8 to 25) % by mass, preferably (10 to 20) % by mass, manganese (Mn) as an alloy component,
**characterized in that**
the armor plate has a support layer and a cover layer, the cover layer being realized by means of cold forming the cast steel and being cold-hardened, the cover layer being realized having a mostly martensitic structure by means of the cold forming, the plate being treated using a side milling cutter to form grooves, which extend parallel and equidistantly, before cold forming.

10. The method according to claim 9,
**characterized in that**
a temperature of the cast steel remains constant in a range from +/- (1 to 5) degrees Celsius during casting.

11. The method according to claim 9 or 10,
**characterized in that**
the cover layer is cold-hardened by means of pressure exerted on the plate by means of a stamp, a roll or hammers.

## Revendications

1. Plaque de blindage pour la protection contre des projectiles, la plaque de blindage étant fait d'au moins une couche de métal, la couche de métal étant fait d'acier coulé, l'acier coulé contenant (8 à 25) % en masse, de préférence (10 à 20) % en masse, de manganèse (Mn) comme composant d'alliage,
**caractérisé en ce que**
la plaque de blindage a une couche de support et une couche de couverture, la couche de couverture étant réalisée par formage de l'acier coulé à froid et étant écrouie, la couche de couverture ayant une structure principalement de la martensite, la plaque étant traitée en utilisant une fraise en disque afin de former des rainures, qui s'étendent de manière parallèle et équidistante, avant le formage à froid.

2. Plaque de blindage selon la revendication 1,
**caractérisé en ce que**
la couche de support a une structure principalement de la bainite et/ou de l'austénite.

3. Plaque de blindage selon la revendication 1 ou 2,
**caractérisé en ce que**
l'acier coulé contient (0,01 à 2) % en masse, de préférence (0,3 à 1,5) % en masse, de carbone (C) comme composant d'alliage.

4. Plaque de blindage selon l'une quelconque des revendications précédentes,
**caractérisé en ce que**
l'acier coulé contient (0,4 à 3,5) % en masse, de préférence (1 à 2,5) % en masse, de chrome (Cr) comme composant d'alliage.

5. Plaque de blindage selon l'une quelconque des revendications précédentes,
**caractérisé en ce que**
l'acier coulé est trempé, de préférence par étant trempé dans un bain de sel et/ou par étant trempé dans un four dans un atmosphère d'air.

6. Plaque de blindage selon l'une quelconque des revendications précédentes,
**caractérisé en ce que**
la couche de couverture est disposée en direction de tir.

7. Plaque de blindage selon l'une quelconque des revendications précédentes,
**caractérisé en ce que**
la couche de support forme deux tiers de l'épaisseur de la plaque de blindage et la couche de couverture forme un tiers de l'épaisseur de la plaque de blindage.

8. Plaque composite ayant deux plaques de blindage selon l'une quelconque des revendications précédentes,
**caractérisé en ce que**
la plaque composite a deux plaques de blindage qui sont séparées par une couche composite.

9. Procédé pour la production d'une plaque de blindage, en particulier une plaque de blindage pour la protection contre des projectiles, la plaque de blindage étant fait d'au moins une couche de métal, la couche de métal étant fait d'acier coulé, l'acier coulé contenant (8 à 25) % en masse, de préférence (10 à 20) % en masse, de manganèse (Mn) comme composant d'alliage,
**caractérisé en ce que**
la plaque de blindage a une couche de support et une couche de couverture, la couche de couverture étant réalisée par formage de l'acier coulé à froid et étant écrouie, la couche de couverture étant réalisée de manière d'avoir une structure principalement de la martensite au moyen du formage à froid, la plaque étant traitée en utilisant une fraise en disque afin de former des rainures, qui s'étendent de manière parallèle et équidistante, avant le formage à froid.

10. Procédé selon la revendication 9,
**caractérisé en ce**
**qu'**une température de l'acier coulé est constante dans une plage de +/- (1 à 5) degrés Celsius pendant la coulée.

11. Procédé selon la revendication 9 ou 10,
**caractérisé en ce que**
la couche de couverture est formée à froid au moyens d'une pression exercée sur la plaque par une étampe, par un rouleau ou par des marteaux.
